# EUROPÄISCHE PATENTSCHRIFT

(11) **EP 1 345 718 B1**
(45) Veröffentlichungstag und Bekanntmachung des Hinweises auf die Patenterteilung: **31.05.2006**
(21) Anmeldenummer: 01989617.4
(22) Anmeldetag: 21.12.2001
(51) Int. Cl.: B22D 11/06

(54) **VERFAHREN ZUM HERSTELLEN EINES METALLBANDES MIT EINER BANDGIESSMASCHINE**
METHOD FOR PRODUCING METALSTRIP BY MEANS OF A STRIP CASTING MACHINE
PROCEDER POUR PRODUIR UNE BANDE DE METAL EN UTILISANT UNE MACHINE DE COULEE EN BANDE

(30) Priorität: 30.12.2000 CH 254100
(43) Veröffentlichungstag der Anmeldung: 24.09.2003
(73) Patentinhaber: SMS Demag Aktiengesellschaft, 40237 Düsseldorf (DE); Main Management Inspiration AG, 6052 Hergiswil/NW (CH)
(72) Erfinder: MARTI, Heinrich, CH-8127 Forch (CH); BARBE, Jacques, F-42600 Tarantaise (FR)
(74) Vertreter: Luchs, Willi
(86) Internationale Anmeldenummer: PCT/EP2001/015277
(87) Internationale Veröffentlichungsnummer: WO 2002/053312

(56) Entgegenhaltungen:
- EP-A- 0 409 645
- EP-A- 0 477 121
- EP-A- 1 038 612
- WO-A-96/02340
- WO-A-98/52706

## Beschreibung

Die Erfindung bezieht sich auf ein Verfahren zum Herstellen eines Metallbandes mit einer Bandgiessmaschine, bei der zwischen zwei drehbaren, so einen Mantelring aufweisenden Glessrollen Metallschmelze eingegossen wird, wobei zwischen der jeweiligen Giessrollenoberfläche und der bei dieser entstehenden Bandhaut der Metallschmelze ein Gasfilm gebildet wird, bei welchem das Gas in die oberhalb des Metallbades befindliche Inertisierungskammer eingebracht wird.

Bei einer Giessrolle gemäss der Druckschrift EP-A-0 309 247 sind auf ihrer Oberfläche gleichmässig verteilte Vertiefungen eingearbeitet, die jeweils beabstandet zueinander angeordnet sind. Mit diesen Vertiefungen wird beim Abgiessen erreicht, dass sich in diesen Gasblasen bilden, mit welcher primär Risse in der Bandhaut der verfestigten Metallschmelze verhindert und femer eine ausreichende Wärmeleitfähigkeit bezweckt wird. Mit diesen Vertiefungen entsteht jedoch an der Oberfläche des gegossenen Metallbandes eine entsprechende Rauheit. Ausserdem sind diese Giessrollen jeweils relativ schnell wieder nachzuarbeiten, da sich die Vertiefungen, die bis zu 100 Mikrometern aufweisen können, durch die Abnützung der Rollenoberfläche reduzieren. Diese Vertiefungen oder Texturen, in denen sich relativ schnell Schmutz ansammelt, sich zudem häufig zu reinigen.

Das Dokument EP-A-409 645 betrifft das Gießwalzen-Bandgießen, wobei über dem zwischen den Gießwalzen gebildeten Gießspalt ein Schmelzenbad des zu vergießenden Metalls und oberhalb desselben ein darüber hinaus in den Bereich der Giesswalzenoberfläche reichender Gasraum oder eine Dichtkammer angeordnet sind. Dem Gasraum oder der Dichtkammer wird Stickstoff oder insbesondere eine Mischung von Stickstoff und Argon zugeführt, wobei das Gas in an der Grenzfläche zwischen der Schmelze und der Gießwlazenoberfläche an der letzteren vorgesehene Unebenheiten bzw. Grübchen eintritt und die Kühlung verlangsamt.

Das Dokument EP-A-1 038 612 betrifft ein ähnliches Verfahren mit Zufuhr von 40 - 100 % Stickstoff, Rest ein neutrales Gas wie Ar und/oder He, wobei an der Oberfläche der Gießwalzen Rillen vorgesehen sind.

Das Dokument WO-A-96 02340 beschreibt eine Gießwalze mit einem Kupfermantel 1, auf welchem über einer Haftvermittlungsschicht, vorzugsweise aus elektrolytisch abgeschiedenem Ni oder Hartlot, eine äußere Verschleißschutzschicht mit innerhalb eines Bindermetalls aus Ni- oder Ni-Co-Legierung verteilten Keramikkörner, insbesondere aus Al- oder Zr-Oxid oder aus Metalloxiden und Metallcarbiden aufgetragen ist. Die Verschleißschutzschicht ist insbesondere durch Plasmaspritzen aufgebracht und hat eine Dicke > 0,2 mm und < 2 mm. Im übrigen ist erwähnt, dass nach Verschleiss der äusseren Verschleissschicht diese Schicht neu aufgebracht und geschliffen wird, woraus eine glatte Oberfläche des Mantelringes resultiert.

Aufgabe der vorliegenden Erfindung besteht demgegenüber darin, ein Verfahren nach der eingangs erwähnten Gattung zu schaffen, mittels welchem die Oberflächenrauheit des zu giessenden Metallbandes bestimmt werden kann.

Die Aufgabe ist erfindungsgemäss gelöst durch die Merkmale von Anspruch 1, Die äußere Materialsschicht des Mantelringes besteht aus mindestens zwei unterschiedlichen Keramikmaterialien, wobei als Keramikmateriallien C1, C2 Oxid- und/oder Nichtoxidkeramiken und/oder Cermet verwendet werden, welche unterschiedliche Keramikmaterialien C1, C2 unterschiedliche Wärmeleitfahigkeiten haben. Während des Gießens wird ein definiertes Gasgemisch aus Argon und Stickstoff in die Inertisierungskammer gesteuert zugeführt, so dass der Wärmeübergang von der Bandhaut auf die Gießrolle durch die entstehende Filmdicke des Gasfilmes so beeinflusst werden kann, dass die Gießrollenoberfläche ohne Vertiefungen vorgesehen und eine glatte Oberfläche des zu gießenden Bandes erzielt wird.

Weitere, bevorzugte Merkmale des Verfahrens nennen die abhängigen Ansprüche.

Mit diesem erfindungsgemässen Verfahren kann die Oberflächenrauheit des zu giessenden Metallbandes durch die Verwendung eines definierten Gasgemisches minimal gehalten werden.

Ausführungsbeispiele der Erfindung sowie weitere Vorteile derselben sind nachfolgend anhand der Zeichnung näher erläutert. Es zeigt:
- Figur 1: einen teilweisen Querschnitt einer Bandgiessmaschine bei den Giessrollen,
- Figur 3: einen schematischen Schnitt eines Teils des Mantelringes sowie eines Gasfilmes und einer Bandhaut, in gegenüber Fig.1 vergrösserter Darstellung.

Figur 1 zeigt von einer insbesondere zur Herstellung von Stahlbändern dienenden Bandgiessmaschine 10 zwei Giessrollen 11, 12, eine Seitenabdichtung 16 sowie ein oberes Abschlusselement 14 mit Dichtleisten 13, 17. Es sind hierbei zwei zueinander beabstandete Giessrollen 11, 12 mit jeweils einer horizontalen Drehachse vorgesehen, wobei durch den gebildeten Spalt 19 zwischen den Giessrollen 11, 12 das erzeugt Metallband weggeführt wird. Durch eine abgedichtete Öffnung 14' beim oberen Abschlusselement 14 ragt ein Giessrohr 25, welches am Ausguss eines nicht näher gezeigten Behälters gehalten ist. Oberhalb des zwischen den Rollen 11, 12 entstehenden Metallbades ist eine geschlossene Inertisierungskammer 24 gebildet, welche über je eine Anschlussleitung 29 mit einem inertisierungsgas auffüllbar ist. Vorteilhaft wird über eine weitere Anschlussleitung 31 ein zusätzliches Schutzgas 32 von der Kammer 24 weg auf die jeweilige Rollenoberfläche 11', 12' geblasen, um letztere vor jeglicher Sauerstoffablagerung freizuhalten.

Gemäss Fig.2 wird zwischen der jeweiligen Giessrollenoberfläche 11' und der bei dieser entstehenden Bandhaut D der Metallschmelze 18 ein Gasfilm G gebildet; das Gas des Gasfilms G wird im wesentlichen in die oberhalb des Metallbades befindliche Inertisierungskammer 24 eingebracht.

Mit dem erfindungsgemässen Verfahren wird während des Giessens durch die Anschlussleitung 29 eine gesteuerte Menge eines Gases aus Argon, Stickstoff und/oder einem Drittgas in die Inertisierungskammer 24 zugeführt, so dass der Wärmeübergang von der Bandhaut D3 auf die Giessrolle 11, 12 durch die entstehende Filmdicke des Gasfilmes G so beeinflusst werden kann, dass die Oberfläche der Giessrollen ohne Vertiefungen vorgesehen und eine glatte Oberfläche des zu giessenden Bandes erzielt wird.

Bei dem Gas kann es sich mehrheitlich um Argon handeln welches nicht in das abzugiessende Metall diffundiert und dementsprechend bei der jeweiligen Vertiefung durch die Erhitzung eine Ausdehnung erfährt, so dass sich in der Bandhaut D1 eine Einbuchtung selbstverständlich im Mikrometerbereich bildet, wobei die Haut hierbei dünner als im Bereich neben der Vertiefung ist.

Als Gas kann auch mehrheitlich Stickstoff verwendet werden, welches teilweise in das abzugiessende Metall 18 diffundiert. Es entsteht somit eher eine.Ausbauchung der Bandhaut D2.

Als Gas für den Gasfilm G kann auch ein Gemisch von Argon und Stickstoff verwendet werden. Mit diesem Gemisch wird im Sinne der Erfindung der Idealzustand erreicht, nämlich dass die Bandhaut D3 weder ein- noch ausgebuchtet wird und somit eine glatte Oberfläche bei dem herzustellenden Band entsteht. Durch die dosiert gesteuerte Menge des definierten Gemisches von Argon und Stickstoff kann ohne grossen Aufwand diese glatte Oberfläche des Metallbandes erzielt werden.

Das Basismaterial A ist hierbei aus reinem Kupfer, aus einer Kupferlegierung mit den Hauptbestandteilen Cu, Ag oder Cu, Cr, Zr oder Cu, Ni, Be (Beryllium) oder aus Stahl, insbesondere einem legierten Stahl, hergestellt. Es zeichnet sich durch die gute Wärmeleitfähigkeit aus, durch die gewährleistet ist, dass das durch einen Kühlkanal fliessende Wasser bei dem Mantelring der Giessrolle möglichst viel Wärmeenergie abführt.

Fig. 2 zeigt im übrigen vergrössert einen Ausschnitt einer zylindrischen Manteloberfläche, die glatt ausgebildet ist, die vorzugsweise mit einer Oberflächenrauheit von weniger als 6, vorzugsweise weniger als 1 Mikrometer, vorgesehen ist, und daher durch Schleifen oder Drehen feinbearbeitet ist. Es ist ausserdem eine auf das Basismaterial A aufgetragene Material-schicht B vorgesehen, die vorzugsweise aus Nickel, Stahl und/oder Chrom besteht. Die Materialschicht B und die Materialschicht C sind durch ein thermisches Spritzverfahren, wie zum Beispiel durch Plasmaspritzen, Flammspritzen, durch HIP cladding oder durch ein andere Beschichtungsmethode, zum Beispiel Elektrolyse, aufgetragen.

Zum Beispiel kann das Basismaterial A aus Stahl oder einer Stahllegierung, indessen die Materialschicht B als legierter Stahl, die durch ein Schweissauftragen erzeugt ist, und die Materialschicht C als ein dünner Keramikauftrag von ca. 0.2 bis 0.4 Millimetern bestehen.

Die aus zwei verschiedenen Keramikmaterialien C1, C2 bestehende Materialschicht C auf der Materialschicht B ist derart aufgetragen, dass sich das eine Keramikmaterial C2 über die gesamte Mantelfläche erstreckt und das andere Keramikmaterial. C1 in annähernd gleichmässigen Abständen als Partikel im ersten Material C2 eingebettet.ist. Damit wird ein ausreichender Schutz der Schicht B und des Basismaterials A erreicht und gleichzeitig eine genügende Wärmeleitfähigkeit erzeugt. Die Abnützung der Materialschicht C ist durch die Wahl der Materialien C1 und C2 sehr gering. Für die Keramik- bzw. Cermetschichten C1, C2 sind insbesondere Al₂O₃, SiAl₂O₂, PSZrO₂, Si₃N₄ SiAlON, SiAlYON und/oder SiC verwendbar.

Erfindungsgemäss wird während des Giessens eine dosiert gesteuerte Menge eines Gases aus Argon, Stickstoff und/oder einem Drittgas in die Inertisierungskammer zugeführt, so dass der Wärmeübergang von der Bandhaut auf die Giessrolle durch die entstehende Filmdicke des Gasfilmes G so beeinflusst werden kann, dass die Bandhaut D1 eine glatte Oberfläche bildet. Das in annähernd gleichmässigen Abständen als Partikel im ersten Material C2 eingebettete Keramikmaterial C1 bewirkt einen unterschiedlichen Wärmedurchgang, der im Bereich der Partikel C1 geringer ist als bei C2, was dazu führt, dass die Bandhaut D2 bei C1 reduziert ist. Mit dem vorzugsweise aus einem definierten Gemisch von Gasen zusammengesetzten Gasfilm G wird eine ausgleichende Wirkung erzielt, um die gewünschte glatte Oberfläche des Bandes erzielen zu können.

Die Giessrollenoberfläche 11', 12' kann auch eine Oberflächenrauheit von 6 bis 10 Mikrometern aufweisen und dabei nur mit der aufgebrachten Materialschicht C ohne Nachbearbeitung versehen sein.

Der Mantelring der Giessrolle 11, 12 wird nach dem Gebrauch, wenn seine Oberflächenschicht um mindestens 0.1 bis 0.4 Millimetern abgenützt ist, für einen weiteren Gebrauch vorteilhaft wieder auf den ursprünglichen Durchmesser beschichtet. Dies geschieht dadurch, dass nach der entsprechenden Abnützung eine aus Keramikpartikeln oder Cermetschicht bestehende Materialschicht C aufgetragen wird, welche aus den zwei unterschiedlichen Keramikmaterialien C1 und C2 besteht.

## Patentansprüche

1. Verfahren zum Herstellen eines Metallbandes mit einer Bandgießmaschine, bei der zwischen zwei drehbaren je einen Mantelring aufweisenden Gießrollen (11, 12) Metallschmelze (18) eingegossen wird, wobei zwischen der jeweiligen Gießrollenoberfläche (11', 12') und der bei dieser entstehenden Bandhaut (D1, D2, D3) der Metallschmelze ein Gasfilm (G) gebildet wird, bei welchem das Gas in die oberhalb des Metallbades befindliche Inertisierungskammer (24) eingebracht wird, wobei der Mantelring jeweils ein Basismaterial (A), eine darauf aufgetragene Materialschicht (B) sowie eine auf diese aufgetragene Materialschicht (C) aufweist, welche aus mindestens zwei unterschiedlichen Keramikmateralien (C1, C2) aus Oxid- und/oder Nicht-oxid keramiken und/oder Cermet besteht, wobei sich das eine Keramikmaterial (C1) über die gesamte Mantelfläche des Mantelrings erstreckt und das andere Keramikmaterial (C2) in ännähernd gleichen Abständen als Partikel im Keramikmaterial (C1) eingebettet ist, wobei den unterschiedlichen Keramikmaterialien (C1, C2) der Materialschicht (C) eine unterschiedliche Wärmeleitfähigkeit gegeben wird; und wobei ein definiertes Gasgemisch aus Argon und Stickstoff während des Gießens in die Inertisierungskammer (24) gesteuert zugeführt wird, so dass der Wärmeübergang von der Bandhaut auf die Gießrolle (11, 12) durch die entstehende Filmdicke des Gasfilmes (G) so beeinflusst wird, dass die Gießrollenoberfläche (11', 12') ohne Vertiefungen (51) vorgesehen und eine glatte Oberfläche des zu gießenden Bandes erzielt wird.

2. Verfahren nach Anspruch 1,
**dadurch gekennzeichnet,**
**dass** als Gas mehrheitlich Argon verwendet wird, welches nicht in das abzugiessende Metall (18) diffundiert.

3. Verfahren nach Anspruch 1,
**dadurch gekennzeichnet,**
**dass** als Gas mehrheitlich Stickstoff verwendet wird.

4. Verfahren nach einem der Ansprüche 1 bis 3,
**dadurch gekennzeichnet,**
**dass** die zylindrische Giessrollenoberfläche (11', 12') glatt ausgebildet ist und eine Oberflächenrauheit von weniger als 6, vorzugsweise weniger als 1 Mikrometer ausweist, und dazu geschliffen und/oder poliert wird.

5. Verfahren nach einem der Ansprüche 1 bis 3,
**dadurch gekennzeichnet,**
**dass** die Giessrollenoberfläche (11', 12') eine Oberflächenrauheit von 6 bis 10 Mikrometern aufweist und dabei nur mit der aufgebrachten Materialschicht (C) ohne Nachbearbeitung versehen wird.

## Claims

1. Method of producing a metal strip by a strip casting machine, in which metal melt (18) is cast between two rotatable casting rollers (11, 12) each having a circumferential ring, wherein formed between the respective casting roller surface (11', 12') and the strip skin (D1, D2, D3), which arises at this, of the metal melt is a gas film (G) in which the gas is introduced into the inertising chamber (24) disposed above the metal bath, wherein the circumferential ring respectively comprises a base material (A), a material layer (B) coated thereon and a material layer (C) coated on this, which consist of at least two different ceramic materials (C1, C2) of oxide and/or non-oxide ceramics and/or cermet, wherein one ceramic material (C1) extends over the entire circumferential surface of the circumferential ring and the other ceramic material (C2) is embedded at approximately equal spacings as particles in the ceramic material (C1), wherein a different thermal conductivity is given to the different ceramic materials (C1, C2) of the material layer (C) and wherein a defined gas mixture of argon and nitrogen is fed in controlled manner to the inertising chamber (24) during the casting so that the heat transfer from the skin to the casting roller (11, 12) is so influenced by the film thickness, which arises, of the gas film (G) that the casting roller surface (11', 12') is provided without depressions (51) and a smooth surface of the strip to be cast is achieved.

2. Method according to claim 1, **characterised in that** as gas there is primarily used argon which is not diffused into the metal (18) to be cast.

3. Method according to claim 1, **characterised in that** nitrogen is primarily used as gas.

4. Method according to one of claims 1 to 3, **characterised in that** the cylindrical casting roller surface (11', 12') is formed to be smooth and has a surface roughness of less than 6, preferably less than 1, micrometres and for that purpose is ground and/or polished.

5. Method according to one of claims 1 to 3, **characterised in that** the casting roller surface (11', 12') has a surface roughness of 6 to 10 micrometres and **in that** case is provided only with the coated material layer (C) without reprocessing.

## Revendications

1. Procédé en vue de fabriquer une bande métallique avec une machine de coulée en bande, dans lequel un bain de fusion (18) est coulé entre deux rouleaux de coulée rotatifs (11, 12) présentant chacun un cercle de moule, un film gazeux (G), dans lequel le gaz est introduit dans la chambre d'inertisation (24) se trouvant au-dessus du bain métallique, étant formé entre la surface de rouleau de coulée respective (11', 12') et la peau de bande (D1, D2, D3) se produisant sur celle-ci du bain de fusion, le cercle de moule présentant à chaque fois un matériau de base (A), une couche de matériau (B) appliquée sur celui-ci ainsi qu'une couche de matériau (C) appliquée sur celle-ci qui se compose au moins de deux matériaux céramiques différents (C1, C2) constitués de céramiques oxydées et/ou non oxydées et/ou de cermet, un matériau céramique (C1) s'étendant sur l'ensemble de la surface d'enveloppe du cercle de moule et l'autre matériau céramique (C2) étant encastré en tant que particule dans le matériau céramique (C1) à des écarts presque identiques, une conductivité thermique différente étant donnée aux différents matériaux céramiques (C1, C2) de la couche de matériau (C) et un mélange gazeux défini constitué d'argon et d'azote étant acheminé de manière contrôlée pendant la coulée dans la chambre d'inertisation (24) de sorte que le transfert thermique de la peau de bande sur le rouleau de coulée (11, 12) est influencé par l'épaisseur de film générée du film gazeux (G) de sorte que la surface de rouleau de coulée (11', 12') est prévue sans renfoncements (51) et une surface lisse de la bande à couler est obtenue.

2. Procédé selon la revendication 1,
**caractérisé en ce**
**que** de l'argon est principalement utilisé comme gaz, lequel ne se diffuse pas dans le métal à couler (18).

3. Procédé selon la revendication 1,
**caractérisé en ce**
**que** de l'azote est principalement utilisé comme gaz.

4. Procédé selon l'une quelconque des revendications 1 à 3,
**caractérisé en ce**
**que** la surface de rouleau de coulée cylindrique (11', 12') est conçue de manière lisse et présente une rugosité de surface de moins de 6, de préférence de moins de 1 micromètres, et est poncée et/ou polie à cet effet.

5. Procédé selon l'une quelconque des revendications 1 à 3,
**caractérisé en ce**
**que** la surface de rouleau de coulée (11', 12') présente une rugosité de surface comprise entre 6 et 10 micromètres et n'est en l'occurrence pourvue que de la couche de matériau (C) appliquée sans traitement ultérieur.
